# EUROPÄISCHE PATENTSCHRIFT

(11) **EP 0 570 944 B1**
(45) Veröffentlichungstag und Bekanntmachung des Hinweises auf die Patenterteilung: **19.08.1998**
(21) Anmeldenummer: 93108186.3
(22) Anmeldetag: 19.05.1993
(51) Int. Cl.: B05D 7/24, B05D 3/14, A44C 27/00

(54) **Verfahren zur Oberflächenbeschichtung von Silbergegenständen und nach diesem Verfahren hergestellte Schutzschicht**
Process for coating silver objects and coating made by this process
Procédé pour revêtir des objets en argent et revêtement ainsi élaboré

(30) Priorität: 22.05.1992 DE 4216999
(43) Veröffentlichungstag der Anmeldung: 24.11.1993
(73) Patentinhaber: FRAUNHOFER-GESELLSCHAFT ZUR FÖRDERUNG DER ANGEWANDTEN FORSCHUNG E.V., 80636 München (DE)
(72) Erfinder: Vissing, Klaus-Dieter,Dipl.-Phys., D - 28755 Bremen 70 (DE)

(56) Entgegenhaltungen:
- WO-A-91/12092
- DE-A- 4 019 539
- US-A- 4 524 089
- PATENT ABSTRACTS OF JAPAN vol. 15, no. 34 (C-799)28. Januar 1991

## Beschreibung

Die Erfindung betrifft ein Verfahren zur Oberflächenbeschichtung von Silbergegenständen und einen in diesem Verfahren hergestellten Gegenstand mit einer Schutzschicht.

Unbehandelte Gegenstände aus Silber laufen mit der Zeit an, wenn dagegen keine geeignete Maßnahmen getroffen wurden. Beispielsweise Silberbestecke und Silberschmuck. Zudem bedingt die geringe Härte dieses Materials, daß die Oberfläche im Gebrauch leicht verkratzt und damit das Aussehen beeinträchtigt wird. Ein weiteres Problem im Umgang mit Gegenständen aus Silber sind allergische Hautreaktionen, welche bei vielen Menschen auftreten.

Bisher eingesetzte Verfahren, wie z.B. Vernieren und Zaponieren oder aber auch die Oberflächenveredelung mit Hilfe von Merkaptan sind unzureichend. Entweder sind sie nicht haftfest, nicht transparent und chemisch/mechanisch, nicht stabil oder sie sind giftig.

Aus der JP 2272003 ist ein Verfahren zur Beschichtung von Silbergegenständen in einem Plasmapolymerisationsprozeß bekannt. Dabei wird der zu beschichtende Gegenstand an das negative Potential angeschlossen und es wird eine dünne, organische Beschichtung erzeugt. Aus der DE 39 21 652 und der DE 40 19 539 sind Verfahren bekannt, die zum Erzeugen von Polymerbeschichtungen auf metallischen Oberflächen, insbesondere aus Nickel geeignet sind. Bei dem in der DE 40 19 539 A1 beschriebenen Verfahren handelt es sich um Erzeugung von entnetzenden Schichten. Die DE 39 21 652 A1 beschreibt ein Verfahren zur Erzeugung einer Beschichtung auf einer Seite einer Drucker-Düsenplatte, wobei es wesentlich ist, daß insbesondere im Bereich von Öffnungen eine scharfe Strukturierung erfolgt.

Ferner ist aus der WO 91/12092 ein Verfahren zur Anti-Korrosions-Beschichtung von Stahl in einem Plasmaprozeß bekannt. In einer in der US 4524089 beschriebenen Plasmabehandlung wird ein polymerer Film auf Kupferfolien hergestellt.

Aufgabe der vorliegenden Erfindung ist es, ein Verfahren anzugeben, welches preisgünstig und einfach durchführbar ist und gleichzeitig die Herstellung einer Schicht auf einem Silbergegenstand erlaubt, die das Material vor chemischen oder mechanischen Beschädigung schützt und gleichzeitig hautverträglich und ungiftig ist. Darüber hinaus sollte die Schicht wahlweise einfach entfernbar sein. Schließlich muß die Beschichtung auch noch optisch transparent und optisch unwirksam sein, damit der Silbercharakter nicht verloren geht.

Diese Aufgabe ist durch das im Anspruch 1 angegebene Verfahren gelöst. Die Unteransprüche stellen vorteilhafte Weiterbildungen dar.

Das erfindungsgemäße Verfahren wird in einer Plasmapolymerisationsanlage durchgeführt. Dabei wird in einen Unterdruckbehälter ein monomeres Gas eingeführt und durch Gleichstrom oder Mikrowellenenergie so angeregt, daß sich ein Plasma bildet. Dieses Plasma kann auf einer Oberfläche eine Schicht erzeugen oder eine Oberfläche, z.B. von Verunreinigungen befreien. Wesentlich dabei ist, daß der gesamte Beschichtungsprozeß, wozu die Herstellung mehrerer, kontinuierlich ineinander übergehenden Schichten gehört sowie die dem eigentlichen Beschichtungsprozeß vorausgehende Oberflächenbehandlung des zu beschichtenden Gegenstandes kontinuierlich, d.h. ohne Abschalten der Anlage durchgeführt wird. Diese Kontinuität des Verfahrens ist wesentlich, da schon bereits bei einer kurzen Unterbrechung des Verfahrens sich auf der Oberfläche eine dünne Schicht bildet, an der die Haftung der nachfolgenden Schichten nicht mehr einwandfrei ist. Zunächst wird in die Plasmapolymerisationsanlage, in der sich die zu behandelnden Gegenstände befinden ein Gas eingeführt, welches in der Prozeßkammer solange verbleibt, bis sich ein abtragendes Plasma gebildet hat und die Oberfläche des Silbergegenstandes frei von Verunreinigungen von Wasserschicht und dergleichen ist. Durch diesen Plasmaprozeß wird die Substratoberfläche aktiviert und es werden möglichst viele freie Bindungen an der Oberfläche geschaffen. Im nächsten Verfahrensschritt wird dieses Gas kontinuierlich durch ein nächstes Gas ersetzt, welches ein Plasma erzeugt, das eine Kopplungsschicht aufbaut, d.h. eine Schicht, die im atomaren Bereich von einer metallischen zu einer kovalenten Bindung überleitet. Anschließend wird kontinuierlich eine permeationsverhindernde Schicht aufgebracht, dies geschieht wie in den vorangegangenen Schritten wieder durch Ersetzen des in der Prozeßkammer vorhandenen Gases durch ein nächstes Gas. Dadurch wird eine harte, kratzfeste Oberflächenversiegelung aufgebracht. Während des gesamten Beschichtungverfahrens und des vorangehenden Oberflächenbehandlungsverfahrens bzw. Oberflächenreinigungsverfahrens werden die Prozeßparameter, wie Druck, Gasfluß, eingebrachte Leistung, Dauer der einzelnen Schritte und Abstand der zu behandelnden Oberfläche zum Plasma den an die zu erzeugende Schicht gestellten Anforderungen und dem eingebrachten Monomeren angepaßt, da der Plasmapolymerisationsprozeß vorteilhafterweise kontinuierlich durchgeführt wird, wird nach der Beendigung eines Prozeßschrittes das Gas und ggf. die übrigen Prozeßparameter geändert. Das bedeutet, daß für eine gewisse Zeit ein Gasgemisch im Reaktorraum vorliegt, so daß der Übergang von z.B. einer Ethylenschicht zu einer HMDSO-Schicht nicht Grenzfläche an Grenzfläche stattfindet. Dieser Übergang würde bei einem diskontinuierlichen Prozeß vorliegen; die Ethylengaszufuhr und das Plasma werden abgeschaltet, das Restgas entfernt und neues Prozeßgas z.B. HMDSO eingelassen und das Plasma wieder gezündet. Bei dem erfindungsgemäßen Verfahren findet vielmehr ein Übergang statt, bei dem der Ethylengehalt abnimmt und der HMDSO Gehalt zunimmt. Außerdem liegt hier nicht nur ein zwei Phasen Gemisch nebeneinander vor, sondern es reagieren noch zusätzlich Bruchstücke beider Gase miteinander. Dadurch entsteht eine Schicht, deren einzelne Schichtbestandteile kontinuierlich ineinander übergehen, so daß sie auf dem beschichteten Gegenstand eine Gradientenschicht bilden.

In einer vorteilhaften Ausgestaltung kann das Verfahren so durchgeführt werden, daß während der gesamten Behandlung nur ein Monomeres in der Prozeßkammer vorhanden ist und die unterschiedlichen, zur Herstellung von unterschiedlichen, ineinander übergehenden Schichten, Plasmen durch die Änderung der Prozeßparameter aus diesem einen Monomeren hergestellt werden.

Besonders vorteilhaft ist, daß die an den silbernen Gegenständen im oben geschilderten Verfahren aufgebrachte Schicht so aufgebaut ist, daß sie leicht entfernt werden kann; z.B. beim Silberbesteck kann diese Schicht durch den ersten Reinigungsvorgang in einem Geschirrspüler entfernt werden. Die Bestecke werden also nach ihrer Herstellung mit einer Schutzschicht versehen, welche solange an diesen verbleibt, bis diese in normalen Gebrauch, z.B. in einem Haushalt genommen werden. Es kann selbstverständlich auch vorgesehen sein, daß eine solche Schicht derart aufgebaut ist, daß sie so weit chemikalienbeständig ist, daß die beschichteten Gegenstände auch spülmaschinenfest sind. Durch die geeignete Wahl der Prozeßparameter und der Ausgangsmaterialien für die Prozeßführung können also die Eigenschaften der Beschichtung beeinflußt und den Anforderungen entsprechend angepaßt werden.

Von einem besonderen Vorteil ist es, daß erfindungsgemäß eine Schicht hergestellt wird, welche jedoch mehrere Funktionen gleichzeitig erfüllt. So wird eine feste Verbindung mit der metallischen Unterlage bei gleichzeitigem Anlaufschutz, bei gleichzeitiger Kratzfestigkeit, Chemikalienresistenz und gleichzeitiger Barrierewirkung für allergische Hautreaktionen erreicht. Alle Schichten sind außerdem optisch transparent und bei einer Schichtdicke von weniger als 100 µm auch optisch nicht wirksam.

Das vorliegende Verfahren wird nachstehend anhand einiger Beispiele näher erläutert: Die Untersuchungen wurden alle in einer Niederdruckplasmapolymerisationsanlage mit einer Mikrowellenkanone Typ Tepla der Firma Technics Plasma und einer Druck- und Gasflußregelung der Firma MKS durchgeführt:

### Beispiel 1:

Zur Vorbehandlung der zu beschichtenden Oberfläche wurde Argon (Ar), bei einem Gasfluß von 10 sccm und einem Druck von 0,05 mbar verwendet. Die Verfahrensdauer betrug 120 sec bei einer Leistung von 600 W. Zur Herstellung der nächsten Schicht, der sogenannten Kopplungsschicht wurde als Monomeres Ar/C₂H₄ verwendet bei einem Gasfluß von 10/10 sccm und einem Druck von 0,05 mbar. Die Zeitdauer dieses Verfahrensschrittes betrug 30 sec bei einer Leistung von 600 W. Anschließend wurde wiederum kontinuierlich eine Permeationsschicht erstellt durch Zugabe von Ar/HMDSO bei einem Gasfluß von 10/3 sscm und einem Druck von 0,05 mbar. Die Dauer dieses Verfahrensschrittes betrug 20 sec bei einer Leistung von 600 W. Die kratzfeste Schicht wurde hergestellt durch den Einsatz von O₂/HMDSO bei einem Gasfluß 20/2 sccm und einem Druck von 0,1 mbar. Die Dauer der Herstellung dieser Schicht betrug 80 sec bei einer Leistung von 600 W. Anschließend fand durch kontinuierliche Zugabe von Ar bei einem Gasfluß von 10 sccm und einem Druck von 0,1 mbar eine Nachbehandlung statt. Die Nachbehandlung dauerte 120 sec bei einer Leistung von 600 W.

### Beispiel 2:

Zur Vorbehandlung der zu beschichtenden Oberfläche wurde Argon (Ar), bei einem Gasfluß von 10 sccm und einem Druck von 0,2 mbar verwendet. Die Verfahrensdauer betrug 120 sec bei einer Leistung von 600 W. Zur Herstellung der nächsten Schicht, der sogenannten Kopplungsschicht wurde als Monomeres VTMS verwendet bei einem Gasfluß von 10 sscm und einem Druck von 0,2 mbar. Die Zeitdauer dieses Verfahrensschrittes betrug 30 sec bei einer Leistung von 400 W. Anschließend wurde wiederum kontinuierlich eine Permeationsschicht erstellt durch Zugabe von Ar/HMDSO bei einem Gasfluß von 10/2 sccm und einem Druck von 0,1 mbar. Die Dauer dieses Verfahrensschrittes betrug 30 sec bei einer Leistung von 600 W. Die kratzfeste Schicht wurde hergestellt durch den Einsatz von O₂/HMDSO bei einem Gasfluß 10/2 sccm und einem Druck von 0,1 mbar. Die Dauer der Herstellung dieser Schicht betrug 60 sec bei einer Leistung von 600 W. Anschließend fand durch kontinuierliche Zugabe von Ar bei einem Gasfluß von 10 sccm und einem Druck von 0,1 mbar eine Nachbehandlung statt. Die Nachbehandlung dauerte 120 sec bei einer Leistung von 600 W.

### Beispiel 3:

Zur Vorbehandlung der zu beschichtenden Oberfläche wurde Argon (Ar), bei einem Gasfluß von 10 sccm und einem Druck von 0,1 mbar verwendet. Die Verfahrensdauer betrug 120 sec bei einer Leistung von 600 W. Zur Herstellung der nächsten Schicht, der sogenannten Kopplungsschicht wurde als Monomeres Ar/C₂H₄ verwendet bei einem Gasfluß von 10/10 sscm und einem Druck von 0,1 mbar. Die Zeitdauer dieses Verfahrensschrittes betrug 30 sec bei einer Leistung von 500 W. Anschließend wurde wiederum kontinuierlich eine Permeationsschicht erstellt durch Zugabe von C₂H₄ bei einem Gasfluß von 10 sccm und einem Druck von 0,2 mbar. Die Dauer dieses Verfahrensschrittes betrug 30 sec bei einer Leistung von 400 W. Die kratzfeste Schicht wurde hergestellt durch den Einsatz von O₂/HMDSO bei einem Gasfluß 10/2 sccm und einem Druck von 0,05 mbar. Die Dauer der Herstellung dieser Schicht betrug 75 sec bei einer Leistung von 700 W. Anschließend fand durch kontinuierliche Zugabe von Ar bei einem Gasfluß von 10 sccm und einem Druck von 0,1 mbar eine Nachbehandlung statt. Die Nachbehandlung dauerte 120 sec bei einer Leistung von 600 W.

Das behandelte Silberbesteck wurde im Vergleich zu unbeschichteten Materialien in schwefelhaltiger Atmosphäre und Flüssigkeit getestet und wies einen sehr guten Anlaufschutz auf.

## Patentansprüche

1. Verfahren zur Oberflächenbeschichtung von Silbergegenständen in einer Plasmapolymersisationsanlage mit einem organischen Polymeren, **dadurch gekennzeichnet,** daß der Beschichtungsvorgang und die Beschichtung kontinuierlich ohne Abschalten des Plasmas erfolgt mit einer kontinuierlichen Gaszufuhr und Gasaustausch von Ethylen, Vinyltrimethylsilan (VTMS) und Hexamethyldisiloxan (HMDSO) stattfindet, und daß im ersten Verfahrensschritt eine Oberflächenbehandlung stattfindet und in weiteren Schritten die Oberfläche mit einer optisch transparenten Gradientenschicht versehen wird.

2. Verfahren nach Anspruch 1, **dadurch gekennzeichnet,** daß die einzelnen Schritte wie folgt durchgeführt werden:
- Reinigung und Aktivierung der zu beschichtenden Oberfläche durch Bildung einer hohen Anzahl von freien Bindungen durch Zugabe von Argon, Sauerstoff oder Wasserstoff, durch welche Gaszugabe ein abtragendes Plasma ensteht;
- Bildung einer kovalente Bindungen enthaltenden Kopplungsschicht durch kontinuierliches Ersetzen des Gases des ersten Schrittes durch Ethylen oder Vinyltrimethylsilan (VTMS) solange bis ein Plasma erzeugt wird, welches diese Schicht bildet;
- kontinuierliches Ersetzen dieses Gases durch Ethylen oder Hexamethyldisiloxan (HMDSO) zur Bildung eines Plasmas, welches eine permeationsverhindernde Oberflächenschicht entstehen läßt;
- kontinuierliches Ersetzen des Gases des vorangegangenen Schrittes durch ein Gasgemisch bestehend aus Hexamethyldisiloxan (HMDSO) und Sauerstoff zur Bildung eines Plasmas für eine Oberflächenversiegelung.

3. Verfahren nach Anspruch 2, **dadurch gekennzeichnet,** daß die unterschiedlichen Schichten, welche die Gradientenschicht bilden, durch unterschiedliche Monomere erzeugt werden.

4. Verfahren nach Anspruch 2, **dadurch gekennzeichnet,** daß für die Erzeugung der unterschiedlichen Schichten, welche die Gradientenschicht bilden, ein Monomeres unter verschiedenen Prozeßparametern eingesetzt wird.

5. Beschichtete Silbergegenstände mit einer im Verfahren nach einem der Ansprüche 1 bis 4 hergestellten Schutzschicht, **dadurch gekennzeichnet,** daß sie an der von Verunreinigungen befreiten und aktivierten Oberfläche des Gegenstandes aufgebracht ist und eine Gradientenschicht bildet, welche im einzelnen aus einer Kopplungs-, permeationsverhindernden und Oberflächenversiegelungsschicht besteht.

6. Beschichtete Gegenstände nach Anspruch 5, **dadurch gekennzeichnet,** daß die Schutzschicht chemisch resistent, kratzfest und optisch transparent ist.

## Claims

1. Method for surface coating silver articles in a plasma polymerisation installation with an organic polymer, characterised in that the coating procedure and the coating is effected continuously without switching off the plasma with a continuous gas supply and gas exchange of ethylene, vinyltrimethylsilane (VTMS) and hexamethyldisiloxane (HMDSO), and in that in the first process step the surface treatment takes place and in further steps the surface is provided with an optically transparent gradient layer.

2. Method according to claim 1, characterised in that the individual steps are carried out as follows:
- cleaning and activation of the surface to be coated by formation of a high number of free bonds by the addition of argon, oxygen or hydrogen, said addition of gas giving rise to a material-removing plasma;
- formation of a coupling layer containing covalent bonds by continuous replacement of the gas of the first step by ethylene or vinyltrimethylsilane (VTMS) as long as a plasma is generated which forms this layer;
- continuous replacement of this gas by ethylene or hexamethyldisiloxane (HMDSO) in order to form a plasma which causes a permeation-preventing surface layer to be formed;
- continuous replacement of the gas of the preceding step by a gas mixture comprising hexamethyldisiloxane (HMDSO) and oxygen for forming a plasma for a surface seal.

3. Method according to claim 2, characterised in that the various layers which form the gradient layer, are generated by different monomers.

4. Method according to claim 2, characterised in that a monomer is used under different process parameters for generating the various layers which form the gradient layer.

5. Coated silver articles with a protective coating produced according to one of claims 1 to 4, characterised in that it is applied to the surface of the article, which has been freed of impurities and actuated, and forms a gradient layer, which specifically consists of a coupling, permeation-preventing and surface sealing layer.

6. Coated articles according to claim 5, characterised in that the protective layer is chemically resistant, scratch proof and optically transparent.

## Revendications

1. Procédé de revêtement de surface d'objets en argent dans une unité de polymérisation par plasma,
caractérisé en ce que
le processus de revêtement ou d'enduction et le revêtement ont lieu en continu sans arrêter le plasma avec une introduction continue de gaz et un échange de gaz d'éthylène, de vinyltriméthylsilane (VTMS) et d'hexaméthyldisiloxane (HMDSO), et que lors de la première étape du procédé a lieu un traitement de surface et dans les autres étapes on munit la surface d'une couche à gradient optiquement transparente.

2. Procédé selon la revendication 1,
caractérisé en ce qu'
on réalise chaque étape de la manière suivante :
• nettoyer et activer la surface à recouvrir par formation d'un nombre élevé de sites de fixation libres par addition d'argon, d'oxygène ou d'hydrogène, cette addition de gaz formant un plasma décapant,
• formation d'une couche liée comprenant des liaisons covalentes par remplacement en continu du gaz de la première étape par de l'éthylène ou du vinyltriméthylsilane (VTMS) jusqu'à ce qu'on produise un plasma, qui forme cette couche ;
• remplacement en continu de ce gaz par de l'éthylène ou de l'hexaméthyldisiloxane (HMDSO) pour former un plasma qui crée une couche de surface empêchant la perméation ;
• remplacement en continu du gaz de l'étape précédente par un mélange de gaz constitué d'hexaméthyldisiloxane (HMDSO) et d'oxygène pour former un plasma pour une obturation de surface.

3. Procédé selon la revendication 2,
caractérisé en, ce qu'
on réalise les différentes couches, qui forment la couche à gradient grâce à différents monomères.

4. Procédé selon la revendication 2,
caractérisé en ce que pour produire les différentes couches, qui forment la couche à gradient, on utilise un monomère en présence de différents paramètres de procédés.

5. Objets en argent avec une couche réalisée selon les revendications 1 à 4,
caractérisés en ce qu'
elle est déposée sur la surface de l'objet activée et débarrassée des impuretés et qu'elle forme une couche à gradient qui est constituée respectivement d'une couche liée, d'une couche empêchant la perméation et d'une couche d'obturation de surface.

6. Objets recouverts selon la revendication 5,
caractérisés en ce que
la couche de protection est chimiquement résistante, à la rayure et optiquement transparente.
